# FASCICULE DE BREVET EUROPEEN

(11) **EP 0 107 237 B1**
(45) Date de publication et mention de la délivrance du brevet: **03.09.1986**
(21) Numéro de dépôt: 83201444.3
(22) Date de dépôt: 10.10.1983
(51) Int. Cl.: G01N 33/20, G01N 25/02

(54) **Procédé pour le contrôle automatique de la structure des produits en acier laminés**
Verfahren für die automatische Kontrolle des Gefüges gewalzter Stahlprodukte
Method for the automatic control of the structure of rolled steel products

(30) Priorité: 11.10.1982 BE 6047733
(43) Date de publication de la demande: 02.05.1984
(73) Titulaire: CENTRE DE RECHERCHES METALLURGIQUES CENTRUM VOOR RESEARCH IN DE METALLURGIE Assoc. sans but lucratif Ver, zonder winstoogmerk, B-1040 Bruxelles (BE)
(72) Inventeur: Wilmotte, Stéphan, B-4930 Chaudfontaine (BE); Economopoulos, Marios, B-4020 Liege (BE)
(74) Mandataire: Lacasse, Lucien Emile

## Description

La présente invention concerne un procédé pour le contrôle automatique de la microstructure de produits en acier laminés, en particulier mais non exclusivement de produits soumis à un refroidissement forcé à partir de leur chaleur de laminage. Par produits en acier laminés, on entend particulièrement les produits longs, tels que fils ou baires, et les produits plats, tels que les bandes et les tôles..

On sait que les propriétés mécaniques des produits en acier dépendent étroitement de la microstructure de l'acier. En particulier, elles sont intimement liées à la nature et au pourcentage des phases constituantes du métal, ainsi qu'à la morphologie des composants.

La microstructure qui se forme au cours de la transformation allotropique pendant lé refroidissement de l'acier est elle-même fortement conditionnée par la loi du refroidissement et plus spécialement par la température à laquelle se produit la transformation allotropique.

Pour établir une relation fiable entre les conditions de refroidissement et les propriétés mécaniques de l'acier, il convient donc de bien connaître l'évolution de la transformation au cours de ce refroidissement.

Jusqu'à présent, cette connaissance ne pouvait être obtenue que par la consultation des diagrammes de transformation, soit en conditions isothermes, soit en refroidissement continu. Cette méthode, tout intéressante qu'elle soit, ne fournit cependant de résultats valables que si les conditions réelles de refroidissement sont voisines de celles pour lesquelles les diagrammes ont été établis.

Cette limitation constitue pour les métallurgistes un sérieux inconvénient auquel la présente invention se propose de remédier.

Le but de la présente invention est de révéler un procédé permettant de déterminer simultanément et à tout instant l'évolution de la température et de la transformation de phase au sein d'un produit en cours de refroidissement.

Il faut préciser qu'au sens de la présente invention, les expressions "transformation allotropique" et "transformation de phase" visent la transformation de l'austénite en ferrite au cours du refroidissement du produit.

On sait que cette transformation allotropique se produit dans un certain domaine de température, et on définit la température de _{'}transformation en un point par la relation: dans laquelle z représente la proportion (en %) d'austénite transformée.

Le Demandeur a maintenant constaté, au cours de ses recherches, qu'il existe un paramètre, lié à cette température de transformation en un point et tenant compte dès lors des conditions réelles de refroidissement, qui est également en bonne relation avec les propriétés mécaniques de l'acier.

La présente invention porte essentiellement sur la détermination et l'utilisation de ce paramètre.

Le procédé, qui fait l'objet de la présente invention, destiné à permettre le contrôle automatique de la microstructure de produits en acier laminés, soumis à un refroidissement depuis une température supérieure à leur point de transformation supérieur Ar₃, est essentiellement caractérisé en ce que l'on détermine la température de transformation en chaque point d'au moins une section du produit, en ce que l'on calcule la température moyenne de transformation de la dite section, en ce que l'on compare cette valeur calculée avec une valeur de consigne considérée comme idéale pour l'application envisagée et en ce que l'on modifie les conditions de refroidissement, de façon à réduire, de préférence à annuler, l'écart constaté entre la valeur calculée et la valeur de consigne de la température moyenne de transformation de la section.

La température moyenne de transformation d'une section est définie comme étant la moyenne des températures de transformation aux différents points de la section du produit.

Selon l'invention, on détermine cette température moyenne de transformation d'une section à l'aide d'un modèle de calcul décrivant l'évolution de la transformation allotropique. Selon une mise en oeuvre préférentielle de l'invention, on détermine cette température moyenne de transformation d'une section à partir de valeurs mesurées de divers paramètres du refroidissement, en particulier l'épaisseur et la vitesse du produit, la température initiale en divers points du produit, les propriétés thermiques de l'acier, les conditions de refroidissement, la longueur de produit arrosée, c'est-à-dire la longueur de la zone de refroidissement en service.

Selon une modalité particulière de mise en oeuvre, la comparaison entre la valeur calculée et la valeur de consigne de la température moyenne de transformation de la section, et/ou la modification des conditions de refroidissement sont effectuées de manière automatique.

Une modalité particulièrement intéressante de mise en oeuvre de l'invention consiste à appliquer le procédé à des produits sortant de la dernière cage de laminage à chaud.

Le procédé de l'invention permet de modifier, en particulier de réduire, la taille des grains ferritiques en abaissant la température à laquelle ils se forment, ce qui permet de faire varier les propriétés mécaniques de l'acier.

Par exemple, l'application du procédé de l'invention à des fils en acier doux (C: 0,06 % - Mn: 0.4%) de 5,5 mm de diamètre, a permis de relever la limite d'élasticité de 35 N/mm² en abaissant la température moyenne de transformation de 50°C.

Contrairement aux méthodes basées sur le contrôle de la température des produits à la fin du refroidissement, le procédé de l'invention tient compte de l'influence du chemin thermique et donc de la vitesse du refroidissement sur les propriétés du produit.

## Revendications

1. Procédé pour le contrôle de la microstructure de produits en acier laminés soumis à un refroidissement contrôlé depuis une température supérieure à leur point de transformation supérieur, caractérisé en ce que l'on détermine la température de transformation en au moins un point d'au moins une section du produit, en ce que l'on calcule la température moyenne de transformation de la dite section, en ce que l'on compare cette valeur calculée à une valeur de consigne de la dite température moyenne de transformation et en ce que l'on modifie les conditions du dit refroidissement, de façon à réduire, de préférence à annuler, l'écart constaté entre la valeur calculée et la valeur de consigne de la dite température moyenne de transformation de la section.

2. Procédé selon la revendication 1, caractérisé en ce que l'on calcule la température moyenne de transformation d'une section à partir des paramètres du refroidissement, en particulier la température initiale et les propriétés thermiques du produit, et les conditions du refroidissement, par exemple la température et le débit de l'agent de refroidissement, ainsi que la longueur de produit arrosée.

3. Procédé selon l'une ou l'autre des revendications 1 et 2, caractérisé en ce que l'on effectue, de façon automatique, le calcul de la température moyenne de transformation de la section, la comparaison de cette valeur calculée avec la valeur de consigne de cette température et/ou la modification des conditions de refroidissement.

4. Procédé selon l'une ou l'autre des revendications 1 à 3, caractérisé en ce que l'on applique le dit refroidissement contrôlé à des produits se trouvant dans la chaude de laminage, immédiatement après leur sortie de la dernière cage du train de laminoir.

## Patentansprüche

1. Verfahren zur Überwachung der Mikrostruktur von Walzstahlprodukten, die ausgehend von einer Temperatur oberhalb ihres oberen Umwandlungspunktes einem geregelten Kühlprozeß unterzogen werden, dadurch gekennzeichnet, daß die Umwandlungstgmperatur an mindestens einem Punkt mindestens eines Abschnitts des produkts bestimmt wird, daß man die mittlere Umwandlungstemperatur des genannten Abschnitts berechnet, daß man diesen rechnerisch ermittelten Wert mit einem Sollwert der genannten mittleren Umwandlungstemperatur vergleicht, daß man die Bedingungen des genannten Kühlprozesses so ändert, daß die zwischen dem rechnerisch ermittelten Wert und dem Sollwert der genannten mittleren Umwandlungstemperatur des Abschnitts festgestellte Abweichung verringert oder vorzugsweise aufgehoben wird.

2. Verfahren gemäß Anspruch 1, dadurch gekennzeichnet, daß die mittlere Umwandlungstemperatur eines Abschnitts aus den Kühlprozenparamétern errechnet wird, insbesondere aus der Ausgangstemperatur und dem Wärmeverhalten des Produkts, aus den Kühlprozeßbedingungen, wie z. B. der Kühlmitteltemperatur und -menge, sowie aus der Länge des benetzten Produkts.

3. Verfahren gemäß einem der Ansprüche 1 und 2. dadurch gekennzeichnet, daß die rechnerische Ermittlung der mittleren Umwandlungstemperatur des Abschnitts, der Vergleich dieses errechneten Werts mit dem Sollwert dieser Temperatur und/oder die Anderung der Kühlprozeßbedingungen automatisch durchgeführt werden.

4. Verfahren gemäß einem der Ansprüche 1 bis 3, dadurch gekennzeichnet, daß der genannte geregelte Kühlprozeß für die Kühlung von Produkten eingesetzt wird, die sich in der Walzhitze befinden, unmittelbar, nachdem sie das letzte Gerüst der Walzstraße verlassen haben.

## Claims

1. Process for the control of the microstructure of rolled steel products subjected to a controlled cooling from a temperature above their upper transformation point, characterized in that the transformation temperature is determined at at least one point of at least one section of the product, in that the mean transformation temperature of the said section is calculated, in that this calculated value is compared to a set value of the said mean transformation temperature and in that the conditions of the said cooling are modified so as to reduce, preferably to eliminate, the difference found between the calculated value and the set value of the said mean transformation temperature of the section.

2. Process according to Claim 1, characterized in that the mean transformation temperature of a section is calculated from the cooling parameters, especially the initial temperature and the thermal properties of the product, and the cooling conditions, for example the temperature and the flop rate of the cooling agent, as well as the sprayed length of the product. 3. Process according to either of Claims 1 and 2, characterized in that the calculation of the mean transformation temperature of the section, the comparison of this calculated value with the set value of this temperature and/or the modification of the cooling conditions, are carried out automatically.

4. Process according to any one of Claims 1 to 3, characterized in that the said controlled cooling is applied to products which are at rolling heat, immediately after their leaving the last stand of the rolling train.
